# EUROPÄISCHE PATENTSCHRIFT

(11) **EP 0 011 814 B1**
(45) Veröffentlichungstag und Bekanntmachung des Hinweises auf die Patenterteilung: **16.02.1983**
(21) Anmeldenummer: 79104617.0
(22) Anmeldetag: 21.11.1979
(51) Int. Cl.: D06P 1/651, D06P 3/36, D06P 3/54

(54) **Verfahren zum Färben von Mischungen aus Polyester und Wolle**
Process for dyeing mixtures of polyester and wool
Procédé de teinture des mélanges de polyester et laine

(30) Priorität: 01.12.1978 DE 2852027
(43) Veröffentlichungstag der Anmeldung: 11.06.1980
(73) Patentinhaber: BAYER AG, 51368 Leverkusen (DE)
(72) Erfinder: Schulze, Hans, Dr., D-5000 Köln 80 (DE); Walz, Klaus, Dr., D-5090 Leverkusen 31 (DE); Jakobs, Karlhans, D-5060 Bergisch-Gladbach 2 (DE); Boehmke, Günther, Dr., D-5090 Leverkusen 1 (DE)

## Beschreibung

Die Verwendung von Mono- oder Polychlorderivaten der Mono- oder Dialkylbenzolreihe, beispielsweise Mono- und Di-chlortoluol und Monochlor-zylol als Carrier beim Färben von Polyestermaterialien ist beispielsweise aus der DE - B - 1 199 732, der NL - A 6 809 649 und der US - A - 3 644 080 bekannt. In diesen Veröffentlichungen wird jedoch nicht erwähnt, daß die Verbindungen auch dann vorteilhaft als Carrier verwendet werden können, wenn Polyester in Gegenwart von Wolle gefärbt wird. Der Einfluß der Verbindungen auf Wolle, die bei dem Färbe-prozeß möglichst wenig angeschmutzt werden sollte, war demnach bisher nicht bekannt.

Es wurde nun ein Verfahren zum Färben des Polyesteranteils von Polyester-Wolle-Mischmaterialien mit Dispersionsfarbstoffen gefunden. Das Verfahren ist dadurch gekennzeichnet, daß man das Färben oder Bedrucken in Gegenwart von chlorierten Alkylbenzolen der allgemeinen Formel
n = 1-3
R = H, Alkyl mit 1-4 Kohlenstoffatomen
vornimmt.

Die erforderlichen Mengen der erfindungsgemäß zu verwendenden chlorierten Alkylbenzole der Formel (I) lassen sich durch Vorwersuche von Fall zu Fall leicht ermitteln. Im allgemeinen haben sich Mengen von 1 bis 7 g je Liter Färbeflotte bei den üblichen Flottenverhältnissen von 1:5 - 1:40, bzw. 10 bis 40 g je Liter Klotzflotte, bewährt.

Da die erfindungsgemäß zu verwendenden chlorierten Alkyl-benzole gut verträglich mit anderen Carriern sind, können sie auch in Mischung mit bekannten anderen Carriern verwendet werden.

Die erfindungsgemäß zu verwendenden chlorierten Alkyl-benzole der Formel (I) werden vorteilhaft zusammen mit anionaktiven oder nichtionogenen Emulgiermitteln bzw. Dispergiermitteln eingesetzt. Besonders bewährt haben sich als Emulgatoren Gemische aus a) oxäthylierten Ölen, wie Rizinusöl oder Sojaöl, oxäthylierten Alkoholen, Alkylphenolpolyglykoläthern oder Phenylalkylphenolpolyglykoläthern, b) Alkali, Erdalkali- und/oder Ammoniumsalzen organischer mindestens 10 Kohlenstoffatome aufweisender Sulfonsäuren, wie Didecylbenzolsulfonsäure, Diisobutylnaphthalinsulfonsäure, a-Sulfofettsäuren und Rizinoleyl-methyltaurid. Die Mengen an Emulgier- bzw. Dispergiermitteln betragen zweck-mäßig 5 bis 15 % des Gewichts der Carriereinstellung.

Die bei dem erfindungsgemäßen Färbeverfahren zur Anwendung gelangenden Dispersionsfarbstoffe sind die üblicherweise zum Färben von Polyestern und Celluloseestern verwendeten Dispersionsfarbstoffe, wie sie beispielsweise in "Colour Index" Vol. 2, S. 2483-2741, 3. Edition (1971) beschreiben sind. Das Färben der aus Polyestern oder Celluloseestern und Wolle bestehenden Gebilde in Gegenwart der erfindungsgemäß zu verwendenden chlorierten Alkylbenzole wird nach üblichen kontinuierlichen oder diskontinuierlichen Verfahren durchgeführt; als solche seien genannt: das übliche bei 98°C arbeitende Verfahren, das Hochtemperatur- und das Thermosol-Verfahren.

Als Vertreter der erfindungsgemäß zu verwendenden Verbindungen der Formel (I) seien beispielsweise genannt: Die isomeren Mono-, Di- und Trichlorotoluole, 4-Chlor-1,3-di-methylbenzol, 2-Chlor-1,4-dimethylbenzol und 2,5-Dichlor-1,4-dimethylbenzol.

Als besonders vorteilhaft bei dem erfindungsgemäßen Verfahren erwiesen sich Dichlortoluole der allgemeinen Formel

Insbesondere die Isomerengemische, wie sie bei der technischen Chlorierung von Toluol anfallen, haben sich als besonders geeignet herausgestellt.

Mit Hilfe des erfindungsgemäßen Verfahrens gelingt es, Gebilde, z.B. Fäden, Fasern, Gewebe, Gewirke, Filme und Folien aus Polyestern, wie Polyterephthalsäureglykolestern, oder Polyestern aus 1,4-Bis-(hydroxymethyl)-cyclohexan und Terephthalsäure, und Celluloseestern, z.B. Cellulosetriacetat, mit Dispersionsfarbstoffen in tiefen Tönen und hervorragend gleichmäßig zu färben.

Es sind schon viele Verbindungen als Carrier zum Färben von Polyester-Materialien mit Dispersionsfarbstoffen vorgeschlagen worden, wie Halogenbenzole, Alkylphthalimide, aromatische Carbonsäureester, Methyl- und Methoxynaphthaline, Diphenyl, Diphenyläther, o-, m- u.p-Oxydiphenyle oder p-Oxydiphenyläther. Diese Verbindungen haben jedoch Nachteile.

Alle Verbindungen, bis auf die Alkylphthalimide, sind stark geruchsbelästigend, Mono- und Dichlorbenzole sind stark lebertoxisch, während die Methyl- und Methoxynaphthaline den Nachteil haben, daß sie die Lichtechtheit der Färbungen nachteilig beeinflussen. Diphenyl besitzt zwar gute Carriereigenschaften, hat aber den Nachteil, Flecken auf den Textilien zu verursachen, weil es wegen seines hohen Schmelzpunktes in den Färbebädern leicht auskristallisiert und beim Anheizen der Bäder schlecht emulgiert. Diphenyläther hat den Nachteil, daß seine Carrierwirksamkeit stark von der Konstitution des verwendeten Dispersionsfarbstoffs abhängt, und daß deshalb beim Färben mit Farbstoffkombinationen, z.B. solchen zur Erzeugung von Grau- und Olivtönen, keine reproduzierbaren Färbungen erhalten werden. p-Oxy-diphenyl besitzt zwar gute Carriereigenschaften, kann aber nicht als Carrier im Normalfärbeverfahren bei 98-100°C eingesetzt werden, da es bei diesen Temperaturen noch fest ist. Außerdem beeinträchtigt es die Lichtechtheit der Färbungen.

Gegenüber diesen genannten Carriern weisen die erfindungsgemäß zu verwendenden chlorierten Alkylbenzole die Vorteile auf. daß sie keine Flecken verursachen, daß sie die Lichtechtheit der Färbungen nicht nachteilig beeinflussen, daß ihre Wirksamkeit unabhängig von der Farbstoffkonstitution ist, daß sich deshalb mit ihrer Hilfe reproduzierbare Kombinationsfärbungen herstellen lassen und daß die Geruchbelästigung gering ist.

Gegenüber den erwähnten Alkylnaphthalimiden weisen die chlorierten Alkylbenzole den Vorteil auf, daß sie bereits in geringeren Konzentrationen wirksam sind. Außerdem sei hervorgehoben, daß sie das Aufbauvermögen der Dispersionsfarbstoffe wenn nicht gar verbessern zumindest aber nicht beeinträchtigen wie dies andere Carrier bewirken, die die Farbstoffe im Färbebad zurückhalten. Als weiterer Vorteil sei das ausgezeichnete Ausgleichsvermögen für Fadenstrukturdifferenzen von thermofixiertem Polyester-Material gennant.

Als besonders vorteilhaft hat sich eine Kombination mit 1,2,4-Trichlorbenzol erwiesen. Während eine reine Trichlorbenzol-Einstellung bereits bei + 10° C bis + 17° C auskristallisiert, ergeben geeignete Kombinationen mit Dichlortoluol Erstarrungspunkte bis zu - 20° C.

Überraschenderweise wurde gefunden, daß die erfindungsgemäß zu verwendenden Verbindungen (I) dem konstitutionsmäßig nächstliegenden Chlorbenzol sogar dann überlegen sind, daß in ihrer Gegenwart beim Färben des Polyester-Anteils von Polyester-Wolle-Mischmaterialien der Wollanteil weniger angeschmutzt wird.

## Patentansprüche

Verfahren zum Färben des Polyesteranteils von Polyester-Wolle-Mischmaterialien mit Dispersionsfarbstoffen, dadurch gekennzeichnet, daß man in Gegenwart chlorierter Alkylbenzole der allgemeinen Formel
n = 1-3
R = H, Alkyl mit 1 bis 4 Kohlenstoffatomen färbt.

## Revendications

Procédé de teinture de la fraction polyester de matériaux mixtes polyester-laine avec des colorants de dispersion, caractérisé en ce qu'on teint en présence d'alcoylbenzènes chlorés de formule générale:
dans laquelle
n = 1 à 3
R = H, alcoyle ayant 1 à 4 atomes de carbone.

## Claims

Process for dyeing the polyester part of polyester/wool mixed materials with dispersion dyestuffs, characterised in that dyeing is carried out in the presence of chlorinated alkylbenzenes of the general formula
n = 1-3
R = H or alkyl with 1 to 4 carbon atoms.
